# EUROPÄISCHE PATENTSCHRIFT

(11) **EP 1 255 457 B1**
(45) Veröffentlichungstag und Bekanntmachung des Hinweises auf die Patenterteilung: **25.06.2003**
(21) Anmeldenummer: 01907496.2
(22) Anmeldetag: 05.02.2001
(51) Int. Cl.: A24B 3/18

(54) **VERFAHREN ZUR VERBESSERUNG DER FÜLLFÄHIGKEIT VON TABAK**
METHOD FOR IMPROVING THE FILLING ABILITY OF TOBACCO
PROCEDE POUR AMELIORER LE POUVOIR DE REMPLISSAGE DE TABAC

(30) Priorität: 14.02.2000 DE 10006425
(43) Veröffentlichungstag der Anmeldung: 13.11.2002
(73) Patentinhaber: Reemtsma Cigarettenfabriken GmbH, 22605 Hamburg (DE)
(72) Erfinder: BURMESTER, Ulrich, 22523 Hamburg (DE); FLEISCHHAUER, Holger, 22457 Hamburg (DE); PIENEMANN, Thomas, 21224 Rosengarten (DE); ZIEHN, Klaus-Dieter, 25421 Pinneberg (DE)
(74) Vertreter: UEXKÜLL & STOLBERG
(86) Internationale Anmeldenummer: EP0101229
(87) Internationale Veröffentlichungsnummer: WO01058288

(56) Entgegenhaltungen:
- DE-A- 3 119 330
- US-A- 4 531 529
- US-A- 4 561 452
- US-A- 5 065 774
- US-A- 5 682 907

## Beschreibung

Die Erfindung betrifft ein Verfahren zur Verbesserung der Füllfähigkeit von Tabak, wie geschnittenen Tabakblättern oder -rippen bzw. Tabakzusatzstoffen, durch Behandlung des bis etwa 15 Gew.-% Ausgangsfeuchte aufweisenden Tabakmaterials mit einem aus Stickstoff und/oder Argon bestehenden Behandlungsgas bei Drücken von 50 bis 1.000 bar bei kontinuierlicher oder stufenartiger Kompression gefolgt von einer kontinuierlichen oder stufenartigen Dekompression, wobei die Kompressions- und Dekompressionsschritte in entweder einem Autoklaven oder bei kaskadenartiger Schaltung in mehreren Autoklaven erfolgen, und anschließende thermische Nachbehandlung des ausgetragenen Tabakmaterials.

Derartige Verfahren, die auch als INCOM-Blähverfahren bekannt sind, haben sich gegenüber der Druckbehandlung von Tabak mit Kohlendioxid, Ammoniak oder flüchtigen organischen Gasen als vorteilhaft erwiesen. So beschreibt die DE 31 19 330 Al ein derartiges Blähverfahren mit im Autoklaven vorherrschenden Arbeitstemperaturen von 0 bis 50°C, wobei man zur Erhöhung der Füllfähigkeit oder des Blähgrades den Einsatz eines Tabakmaterials mit einer Feuchte von bis zu 15 Gew.-% und eine Nachbehandlung mit Wasserdampf vorsah. Hierbei wurde darauf abgestellt, daß eine geringere Feuchte des Tabaks von 10 bis 15 Gew.-% zu einer erwünschten stärkeren Abkühlung des auszutragenden Tabakmaterials beim Entspannen führt.

Ferner offenbart die DE 34 14 625 C2 ein Kaskadenverfahren, wonach durch verschiedenartigste Maßnahmen wie Kühlung des Behandlungsgases vor der Beaufschlagung des Reaktors, Kühlung des Autoklaven oder Einsatz eines unterkühlten und verflüssigten Behandlungsgases eine niedrige Arbeitstemperatur bei der Imprägnierung des Tabaks bewirkt werden soll. Zwar kann die Tabakfeuchte beliebig und beispielsweise in einem Bereich von 10 bis 30 Gew.-% liegen, jedoch wird ausdrücklich gefordert, daß die Autoklaventemperatur bzw. dessen Kühlwassertemperatur nicht 50 °C überschreiten darf.

Dieses wird auch gemäß DE 39 35 774 C2 in Zusammenhang mit einem kaskadenartigen Blähverfahren bestätigt, bei dem eine Umwälzung des Behandlungsgases über einen Kühler vorgesehen wird, um die erforderlichen tiefen Imprägniertemperaturen von 25 bzw. 45°C einzuhalten.

Wenngleich mit den oben erwähnten Blähverfahren bereits gute Werte hinsichtlich der Erhöhung der Füllfähigkeit von Tabak bzw. des Blähgrades erzielt werden, sind sie wegen der erforderlichen Kühlung des oder der Autoklaven und wegen der zusätzlichen Kühlung des Behandlungsgases verhältnismäßig aufwendig.

Der Erfindung liegt die Aufgabe zugrunde, die bisherigen INCOM-Verfahren zu verbessern und bei gleich guten oder besseren Werten hinsichtlich Füllfähigkeit oder Bläheffekt die bislang für erforderlich gehaltenen und unwirtschaftlichen Kühlmaßnahmen bei der Kompression zu vermeiden.

Erfindungsgemäß wird daher ein Verfahren der eingangs erwähnten Art gemäß Oberbegriff Patentanspruch vorgeschlagen, das dadurch gekennzeichnet ist, daß die Kompression bei einer Reaktortemperatur von über 55°C durchgeführt wird.

Überraschenderweise hat sich gezeigt, daß im Fall niedriger Tabakfeuchten im Bereich von bis 15 Gew.-% die bisherige Lehre, die eine tiefe Behandlungstemperatur fordert, nicht zu optimalen Blähergebnissen führt. Vielmehr konnten erst durch Erhöhung der Behandlungstemperatur bei der Kompression erstaunlich gute Werte hinsichtlich des Bläheffektes bzw. der Füllfähigkeit erzielt werden.

Dieses führt weiterhin verfahrensmäßig zu dem Vorteil, daß die Kompressionswärme nicht abgeführt werden muß, also keine zusätzliche Kühlung des oder der Autoklaven erforderlich ist.

Im folgenden Beispiel wird das erfindungsgemäße Verfahren im Vergleich zum bisherigen Stand der Technik erläutert. Die Versuchsergebnisse zeigen den für verschiedene Tabakfeuchten unterschiedlichen Einfluß der Arbeitstemperatur auf den Blähgrad. Gemäß der bisherigen Lehre führt im Fall einer Tabakfeuchte von 18 Gew.-% eine Erhöhung der Arbeitstemperatur über 40°C zu einer Verschlechterung des Bläheffekts. Dagegen zeigen sich bei Tabakfeuchten von unter 15 Gew.-% deutliche Verbesserungen, wenn die Hochdruckbehandlung bei Arbeitstemperaturen von 60 und 80 °C durchgeführt wird. Erstaunlicherweise liegen die erzielbaren Blähgrade bei niedriger Tabakfeuchte und höheren Arbeitstemperaturen sogar teilweise über den unter konventionellen Bedingungen erhaltenen Werten.

### Beispiel

Die Hochdruckbehandlung wurde in einem Laborautoklaven mit einem genutzten Inhalt von 2 l durchgeführt. Eine Ummantelung zur Zirkulation flüssiger Medien diente zur Einstellung der gewünschten Arbeitstemperaturen. Der Druckaufbau erfolgte von unten, der Druckabbau nach oben. Mehrere Ventile ermöglichten die beabsichtigten Schaltungsschemata. Ein Kompressor diente zur Einstellung des Enddruckes. Ein Thermoelement maß die Tabaktemperatur im oberen Segment der Tabakschüttung.

Die Laborvorrichtung zur thermischen Nachbehandlung bestand aus einem als Transportband dienenden durchlässigen Drahtgewebe, Leitblechen zur Ausbildung des Tabakvlieses in der gewünschten Breite, einer Dampfdüse mit schlitzartiger Austrittsöffnung und einer unter dem Band angeordneten Dampfabsaugvorrichtung. Die Nachbehandlung erfolgte mit Sattdampf.

Die wichtigsten Behandlungsparameter sind der folgenden Tabelle 1 zu entnehmen.

**Tabelle 1**

| **Hochdruck-Behandlung** | | **Thermische Nachbehandlung** | |
|---|---|---|---|
| Gaszuleitung | von unten | Dampfleistung | ca. 10 kg/h |
| Gasableitung | nach oben | Spalt Düse | ca. 8 mm |
| Tabakmenge | 300 g | Spalt Breite | ca. 160 mm |
| Tabakbehälter | PVC-Rohr/Siebboden | Transport | ca. 5 cm/s |

Die Tabakproben wurden in flachen Plastikschalen ausgebreitet und im Normklima bei 21°C und 62% relativer Feuchte konditioniert. Die Füllfähigkeiten wurden mit Hilfe eines Borgwaldt-Densimeters bestimmt, und das spezifische Volumen in ml/g auf eine Sollfeuchte von 12 Gew.-% und eine Solltemperatur von 22°C umgerechnet. Aus den Daten des unbehandelten Vergleichs bzw. Basis und den expandierten Mustern errechnet sich die auch als Blähgrad bezeichnete relative Füllfähigkeitsverbesserung nach der folgenden Formel, in welcher F_{B} die Füllfähigkeit der Basis und F_{E} die Füllfähigkeit des expandierten Tabaks bedeuten:$\text{Δ} \text{%} \text{=} {\text{(F}}_{\text{E}} {\text{-F}}_{\text{B}} \text{)} \text{*} \text{100%} \text{/} {\text{F}}_{\text{B}}$

Die Versuche wurden mit Tabakfeuchten von 8, 12 und 14 sowie als Vergleich 18 Gew.-% durchgeführt. Die Arbeitstemperaturen wurden durch Thermostatisierung auf 40, 60 und 80°C eingestellt. Der Enddruck betrug 700 bar, der Druckabbau wurde in einem Zeitintervall von etwa 0,5 min durchgeführt. Alle Versuche basierten auf einer einheitlichen Mischung aus Virginiatabaken und der beschriebenen Nachbehandlungsmethode mit Sattdampf.

Die Ergebnisse der Versuche sind in der folgenden Tabelle 2, die des Vergleichsversuchs in der folgenden Tabelle 2a dargestellt. In den Tabellen bedeuten T_{A} die Tabaktemperatur unmittelbar vor der Entnahme aus dem Autoklaven als Austragstemperatur und Δ % die relative Füllfähigkeitsverbesserung bzw. den Blähgrad.

**Tabelle 2**

| **Arbeitstemperatur °C** | **Tabakfeuchte** **8 Gew.-%** | | **Tabakfeuchte** **12 Gew.-%** | | **Tabakfeuchte** **14 Gew.-%** | |
|---|---|---|---|---|---|---|
| | T_{A} °C | Δ % | T_{A} °C | Δ % | T_{A} °C | Δ % |
| **40** | -61 | 59 | -53 | 70 | -48 | 76 |
| **60** | -48 | 70 | -25 | 79 | -18 | 83 |
| **80** | -15 | 78 | -3 | 81 | 0 | 73 |

**Tabelle 2a**

| **Arbeitstemperatur °C** | **Tabakfeuchte 18 Gew.-%** | |
|---|---|---|
| | T_{A} °C | Δ % |
| **40** | -41 | 80 |
| **60** | -12 | 76 |
| **80** | 1 | 54 |

Der Vergleich der obigen Tabellen zeigt deutlich den positiven Effekt höherer Arbeitstemperaturen von 60 und 80°C auf die Füllfähigkeitsverbesserung, wenn Tabak mit Feuchten von unter 15 Gew.-% eingesetzt wird.

## Patentansprüche

1. Verfahren zur Verbesserung der Füllfähigkeit von Tabak, wie geschnittenen Tabakblättern oder -rippen bzw. Tabakzusatzstoffen, durch Behandlung des bis etwa 15 Gew.-% Ausgangsfeuchte aufweisenden Tabakmaterials mit einem aus Stickstoff und/oder Argon bestehenden Behandlungsgas bei Drücken von 50 bis 1.000 bar bei kontinuierlicher oder stufenartiger Kompression gefolgt von einer kontinuierlichen oder stufenartigen Dekompression, wobei die Kompressions- und Dekompressionschritte in entweder einem Autoklaven oder bei kaskadenartiger Schaltung in mehreren Autoklaven erfolgen, und anschließende thermische Nachbehandlung des ausgetragenen Tabakmaterials, **dadurch gekennzeichnet, daß** die Kompression bei einer Arbeitstemperatur von über 55 °C durchgeführt wird.

2. Verfahren nach Anspruch 1, **dadurch gekennzeichnet, daß** die Kompression bei einer Arbeitstemperatur von 60 bis 90 °C durchgeführt wird.

3. Verfahren nach Anspruch 1, **dadurch gekennzeichnet, daß** die Ausgangsfeuchte des Tabakmaterials im Bereich von 8 bis 14 Gew.-% liegt.

## Claims

1. A method for improving the filling capacity of tobacco, such as cut tobacco leaves or ribs or tobacco additives, by treating the tobacco material that has an initial moisture content of up to roughly 15 % by weight with a treatment gas comprising nitrogen and/or argon at pressures of 50 to 1,000 bar during a continuous or staged compression, followed by a continuous or staged decompression, whereby the compression and decompression steps occur in either an autoclave or, in the case of a cascade-type circuit, in several autoclaves, and subsequent thermal aftertreatment of the discharged tobacco material,
**characterised in that** the compression is carried out at a working temperature of above 55°C.

2. A method according to Claim 1,
**characterised in that** compression is carried out at a working temperature of 60 to 90°C.

3. A method according to Claim 1,
**characterised in that** the initial moisture content of of the tobacco material lies in the range from 8 to 14 % by weight.

## Revendications

1. Procédé pour améliorer le pouvoir de remplissage de tabac, tel que des feuilles ou des côtes de tabac coupées ou des additifs de tabac, par traitement du matériau de tabac, présentant une humidité initiale jusqu'à environ 15 % en poids, avec un gaz de traitement constitué d'azote et/ou d'argon à des pressions de 50 à 1000 bar sous compression continue ou échelonnée suivie par une décompression continue ou échelonnée, les étapes de compression et de décompression s'effectuant soit dans un autoclave soit dans plusieurs autoclaves en cas de branchement en cascade, et ensuite par traitement thermique postérieur du matériau de tabac obtenu, **caractérisé en ce que** la compression est exécutée à une température de travail de plus de 55°C.

2. Procédé selon la revendication 1, la compression est exécutée à une température de travail de 60 à 90°C.

3. Procédé selon la revendication 1, **caractérisé en ce que** l'humidité initiale du matériau de tabac est dans la plage de 8 à 14 % en poids.
